# EUROPÄISCHE PATENTSCHRIFT

(11) **EP 0 392 204 B1**
(45) Veröffentlichungstag und Bekanntmachung des Hinweises auf die Patenterteilung: **06.11.1996**
(21) Anmeldenummer: 90104798.5
(22) Anmeldetag: 14.03.1990
(51) Int. Cl.: H01H 83/14, H02H 3/33

(54) **Verwendung einer feinkristallinen Eisen-Basis-Legierung als Magnetwerkstoff für Fehlerstrom-Schutzschalter**
Use of a microcrystalline iron-based alloy as a magnetic material for a fault current-protective switch
Application d'un alliage microcristallin à base de fer pour disjoncteur de protection à courant de défaut

(30) Priorität: 08.04.1989 DE 3911480
(43) Veröffentlichungstag der Anmeldung: 17.10.1990
(73) Patentinhaber: Vacuumschmelze GmbH, 63450 Hanau (DE)
(72) Erfinder: Hilzinger, Hans-Reiner, Dr., D-6456 Langenselbold (DE); Radeloff, Christian, Dr., D-6454 Bruchköbel (DE); Herzer, Giselher, Dr., D-6450 Hanau 1 (DE)
(74) Vertreter: Fuchs, Franz-Josef, Dr.-Ing.

(56) Entgegenhaltungen:
- EP-A- 0 299 498
- DE-A- 3 835 986
- ELEKTRONIK Nr. 22, 30. Oktober 1987, MüNCHEN Seiten 99 - 112; R.BOLL, H.R.HILZINGER: 'Weichmagnetische kristalline und amorphe Metalle' *Seite 105, rechte Spalte, Zeile 18 - Zeile 29; Abbildung 8*
- JOURNAL OF APPLIED PHYSICS Bd. 64, Nr. 10, 15. November 1988, NEW YORK Seiten 6047 - 6049; Y.YOSHIZAWA, K.YAMAUCHI, T.YAMANE, H. SUGIHARA: 'Common mode choke cores using the new Fe-based alloys composed of ultrafine grain structure'

## Beschreibung

Die Erfindung betrifft die Verwendung einer feinkristallinen Eisen-Basislegierung als Magnetkernwerkstoff für Fehlerstrom-Schutzschalter.

Fehlerstrom-Schutzschalter (FI-Schalter) finden seit vielen Jahren Anwendung für den Personen- und Maschinenschutz. Wesentlicher Bestandteil der FI-Schalter ist ein weichmagnetischer Kern, der als Differenzstromwandler wirkt. Der Auslösestrom für FI-Schalter für den Maschinenschutz liegt im Bereich von etwa 300 bis 500 mA. Bei FI-Schaltern für den Personenschutz liegt der Auslösestrom dagegen nur bei 30 mA. In der Veröffentlichung von Hilzinger und Boll "Weichmagnetische kristalline und amorphe Metalle", Elektronik, Heft 22, 1987, sind die Anforderungen an die Magnetkerne und die hierfür verwendeten Werkstoffe dargestellt. Die Magnetkernwerkstoffe müssen neben der hohen maximalen Permeabilität bzw. ausreichenden Induktion bei kleinen Feldstärken insbesondere eine geringe Temperaturabhängigkeit der magnetischen Eigenschaften über den gesamten Einsatzbereich aufweisen. Für 30mA-FI-Schalter werden im wesentlichen kristalline Nickel-Eisen-Legierungen mit ca. 77 % Nickel (Permalloy-Typ) eingesetzt. Die Sättigung dieser Werkstoffe beträgt etwa 0,8 T. Um die geforderte geringe Temperaturabhängigkeit der magnetischen Eigenschaften der Werkstoffe zu erreichen, ist bei den Permalloy-Legierungen jedoch eine zusätzliche, aufwendige Glühbehandlung erforderlich. Hierdurch wird die Herstellung von Magnetkernen für FI-Schalter aufwendig und verteuert. Das Erfordernis der Glühbehandlung wird in der Veröffentlichung von Pfeifer und Boll in IEEE Transactions on Magnetics, Vol. MAG-5, Nr. 3, Sept. 1969, Seiten 365 bis 370, näher erörtert.

Neben kristallinen Werkstoffen wurden auch bereits amorphe Werkstoffe für FI-Schalter vorgeschlagen. Wegen der geforderten geringen Magnetisierungsfeldstärke kommen für 30 mA-FI-Schalter nur kobaltreiche Legierungen in Frage, deren Sättigung im Bereich von 0,55 bis 0,7 T liegt. Wie in der bereits genannten Veröffentlichung von Boll und Hilzinger dargelegt, ergeben sich bei Verwendung der amorphen Werkstoffe jedoch Probleme bei hohen Anforderungen bezüglich der Temperaturabhängigkeit.

Aufgabe der Erfindung ist es, einen Magnetkern-Werkstoff für FI-Schalter anzugeben, der neben einer hohen Sättigungsinduktion eine geringe Temperaturabhängigkeit der magnetischen Eigenschaften aufweist.

Die Aufgabe wird gelöst durch die Verwendung einer Eisen-Basislegierung mit den Merkmalen des Anspruchs 1.

Solche feinkristallinen Eisen-Basislegierungen sind aus der EP-OS 271 657 bekannt. Es handelt sich hierbei insbesondere um Legierungen, die neben Eisen im wesentlichen 0,1 bis 3 Atom-% Kupfer, 0,1 bis 30 Atom-% eines weiteren Metalls, wie Nb, W, Ta, Zr, Hf, Ti und Mo, bis zu 30 Atom-% Si und bis zu 25 Atom-% B aufweisen, wobei der Gesamtgehalt an B und Si im Bereich von 5 bis 30 Atom-% liegt. Das Eisen kann teilweise durch Kobalt und/oder Nickel ersetzt sein. Diese Materialien werden aufgrund ihrer guten magnetischen Hochfrequenz-Eigenschaften für die Anwendung in Hochfrequenz-Transformatoren, Drosseln und Magnetköpfen vorgeschlagen. Aus der EP-OS 299 498 ist ein Magnetkern aus einer feinkristallinen Eisen-Basislegierung bekannt, der nur geringe zeitabhängige Änderungen der Permeabilität aufweist. Für die dort genannten Anwendungen der Magnetkerne in Drosseln, Filtern und Hochfrequenz-Transformatoren werden Magnetkerne mit einem Remanenzverhältnis von 0,3 und weniger bzw. von 0,7 und mehr eingesetzt. Weiterhin ist aus einer Veröffentlichung von Yoshizawa, Yamauchi, Yamane und Sugihara, Journal of Applied Physics, Vol. 64, Heft 10, 1988, Seiten 6047 bis 6049, ein Magnetkern aus einer feinkristallinen Eisen-Basislegierung zur Verwendung in einer Drosselspule bekannt. In dieser Veröffentlichung finden sich auch Meßwerte über die Temperaturabhängigkeit der Sättigungsinduktion und der Permeabilität für Temperaturen oberhalb des Gefrierpunktes.

Überraschenderweise wurde nun gefunden, daß feinkristalline Eisen-Basislegierungen auch bei Temperaturen unterhalb des Gefrierpunktes bis zu der für die Anwendung in Fehlerstrom-Schutzschaltern interessanten Temperatur von -25 °C eine extrem geringe Abhängigkeit der magnetischen Eigenschaften von der Temperatur aufweisen. Eine geringe Temperaturabhängigkeit der magnetischen Eigenschaften oberhalb des Gefrierpunktes ist für eine Anwendung als Magnetkernwerkstoff in Fehlerstrom-Schutzschaltern nicht ausreichend und zudem - wie von den bisher für Fehlerstromschutz-Schalter eingesetzten Materialien bekannt ist (vgl. Fig. 4) - kein Indiz für eine geringe Temperaturabhängigkeit bei Temperaturen unterhalb des Gefrierpunktes. Wie bereits in der Veröffentlichung von Pfeifer und Boll dargelegt, zeigen auch Nickel-Eisen-Legierungen nach dem Stand der Technik bei höheren Temperaturen einen geringeren, bei niedrigeren Temperaturen dagegen einen starken Abfall der Permeabilität.

Die erfindungsgemäßen feinkristallinen Magnetkerne für FI-Schalter weisen sehr gute weichmagnetische Eigenschaften sowie eine geringe Temperaturabhängigkeit dieser Eigenschaften auf. Dies gilt insbesondere für Magnetkerne mit einer runden Hystereseschleife, d. h. mit einem Remanenzverhältnis von 0,4 und mehr sowie weniger als 0,7. Die Legierungen sind in der Herstellung kostengünstiger, da eine zusätzliche spezielle Glühbehandlung zur Erzielung der geringen Temperaturabhängigkeit der magnetischen Eigenschaften nicht erforderlich ist. Die Ringkerne zeigen eine sehr gute Stabilität sowohl gegen Pulsaussteuerung als auch gegen kleine überlagerte Gleichfelder.

Anhand der Ausführungsbeispiele und der Figuren soll die Erfindung nun näher erläutert werden. Es zeigen:
- Fig. 1: die Abhängigkeit der Induktion von der Feldstärke für einen erfindungsgemäßen Magnetkern mit runder Hystereseschleife
- Fig. 2: die Abhängigkeit der Induktion B̂ (50 Hz), des statischen und dynamischen Induktionshubes von der Feldstärke
- Fig. 3: die Temperaturabhängigkeit der magnetischen Eigenschaften eines erfindungsgemäßen Magnetkerns mit runder Hystereseschleife
- Fig. 4: die Temperaturabhängigkeit der magnetischen Eigenschaften eines Kerns nach dem Stand der Technik
- Fig. 5: die Temperaturabhängigkeit der magnetischen Eigenschaften eines erfindungsgemäßen Kerns mit flacher Hystereseschleife.

### Ausführungsbeispiele

Es wurden sowohl Ringbandkerne mit flacher als auch mit runder Hystereseschleife hergestellt. Für die Verwendung in 30 mA FI-Schaltern erwiesen sich insbesondere Materialien mit einem Remanenzverhältnis im Bereich von 0,4 bis 0,7 als vorteilhaft. Die feinkristallinen Bänder wurden durch Kristallisieren eines ursprünglich amorphen Bandes unter Verwendung eines einzigen Wärmebehandlungsschrittes und einer anschließenden Abkühlung mit einer Abkühlgeschwindigkeit von mehr als 0,4 K/min hergestellt.

Die Herstellungsverfahren der feinkristallinen Bänder sind prinzipiell aus den bereits genannten europäischen Offenlegungsschriften bekannt. Die Korngröße der feinkristallinen Körner war in allen Ausführungsbeispielen stets kleiner als 25 nm. Die Magnetkerne der Ausführungsbeispiele wiesen neben einem Eisengehalt von 73,5 Atom-% weiterhin 1 Atom-% Kupfer, 3 Atom-% Niob, 13,5 Atom-% Silizium und 9 Atom-% Bor auf. Die fertigen Ringbandkerne hatten die Abmessungen ∅ 19 x ∅ 15 x 5 mm. An den Ringbandkernen wurden jeweils die Hystereseschleifen und die Magnetisierungskurven von B̂ sowie dem statischen Induktionshub ΔBₛₜₐₜ und dem dynamischen Induktionshub ΔB_{dyn} bei sinusförmigem, einweg- und zweiweggleichgerichtetem Strom bei Raumtemperatur gemessen. Außerdem wurde die Temperaturabhängigkeit des statischen und dynamischen Induktionshubes sowie der Permeabilität µ₄ bei 50 Hz bestimmt.

### Beispiel 1:

Diejenigen Magnetkerne, bei denen die Wärmebehandlung ohne Magnetfeld durchgeführt wurde, wiesen ein Remanenzverhältnis von 0,65 auf (runde Hystereseschleife). In Fig. 1 ist die quasistatische Hystereseschleife dieser Magnetkerne dargestellt. Fig. 2 zeigt den Zusammenhang zwischen B̂, ΔBₛₜₐₜ, ΔB_{dyn} und der Magnetfeldstärke. Die Induktion B̂ der erfindungsgemäßen Magnetkerne mit runder Hystereseschleife erreicht bereits bei einer Feldstärke von 10 mA/cm einen Wert von 0,5 T und liegt damit oberhalb der Werte von Magnetwerkstoffen für FI-Schalter nach dem Stand der Technik. Die erfindungsgemäßen Kerne weisen zudem hohe Werte für den statischen und dynamischen Induktionshub auf. In Fig. 3 ist die Temperaturabhängigkeit der magnetischen Eigenschaften der erfindungsgemäßen Magnetkerne dargestellt. Sie weisen eine sehr hohe Konstanz mit geringen Schwankungen über den gesamten für die praktische Anwendung interessierenden Temperaturbereich von -25 °C bis + 80 °C auf.

Zum Vergleich ist in Fig. 4 die Temperaturabhängigkeit der magnetischen Eigenschaften für eine Legierung nach dem Stand der Technik dargestellt. Es handelt sich hierbei um eine hochnickelhaltige Legierung, die unter der Bezeichnung ULTRAPERM F 80 für Fehlerstrom-Schutzschalter vertrieben wird. Auch diese Legierung weist für Temperaturen oberhalb des Gefrierpunktes eine recht gute Konstanz der Magnetwerte auf. Für Temperaturen unterhalb des Gefrierpunktes zeigen sich hier jedoch starke Änderungen.

### Beispiel 2:

An Magnetkernen, bei denen die Wärmebehandlung in einem magnetischen Querfeld durchgeführt wurde, wurde ein Remanenzverhältnis von 0,1 (flache Schleife) gemessen. Sie wiesen ebenfalls eine gute Konstanz der magnetischen Eigenschaften bei Temperaturänderungen auf, wie aus Fig. 5 ersichtlich ist. Die Änderungen waren jedoch größer als bei den Kernen mit runder Hystereseschleife.

## Patentansprüche

1. Verwendung einer Eisen-Basislegierung mit einem Eisengehalt von mehr als 60 Atom-%, deren Gefüge zu mehr als 50 % aus feinkristallinen Körnern mit einer Korngröße von weniger als 100 nm besteht und die eine Sättigungsinduktion von mehr als 1,1 T sowie ein Remanenzverhältnis Bᵣ/Bₛ von weniger als 0,7 besitzt und eine temperaturabhängige Änderung des Induktionshubes beim Arbeitspunkt von weniger als ± 10 % im Temperaturbereich von -25 bis +80 °C gegenüber Raumtemperatur aufweist, als Magnetkern-werkstoff für Fehlerstromschutzschalter.

2. Verwendung einer Eisen-Basislegierung nach Anspruch 1, wobei die Eisen-Basislegierung weiter gekennzeichnet ist **durch** ein Remanenzverhältnis von 0,4 und mehr.

3. Verwendung einer Eisen-Basislegierung nach Anspruch 1, wobei die Eisen-Basislegierung weiter gekennzeichnet ist, **dadurch**, daß die feinkristallinen Körner eine Korngröße von weniger als 25 nm aufweisen.

## Claims

1. Use of an iron-based alloy having an iron content of more than 60 atom %, the structure of which consists to the extent of more than 50% of finely crystalline grains having a grain size of less than 100 nm and which has a saturation induction of more than 1.1 T, as well as a remanence ratio Bᵣ/Bₛ of less than 0.7 and a temperature-dependent variation in the induction excursion at the working point of less than ±10% in the temperature range of -25 to +80°C relative to room temperature, as a magnetic core material for fault-current circuit breakers.

2. Use of an iron-based alloy according to Claim 1, the iron-based alloy being further characterized by a remanence ratio of 0.4 and above.

3. Use of an iron-based alloy according to Claim 1, the iron-based alloy being further characterized in that the finely crystalline grains have a grain size of less than 25 nm.

## Revendications

1. Utilisation d'un alliage à base de fer ayant une teneur en fer de plus de 60 % en atome, dont la texture est constituée à plus de 50 % de grains finement cristallins d'une granulométrie inférieure à 100 nm et qui possède une induction de saturation de plus de 1,1 T ainsi qu'un rapport de rémanence Bᵣ/Bₛ inférieur à 0,7 et une variation de l'amplitude d'induction en fonction de la température au point de travail de moins de ±10 % dans la plage de températures de -25 à +80°C par rapport à la température ambiante, comme matériau de noyau magnétique pour disjoncteur de protection à courant de défaut.

2. Utilisation d'un alliage à base de fer suivant la revendication 1, dans laquelle l'alliage à base de fer est caractérisé en outre par un rapport de rémanence de 0,4 et plus.

3. Utilisation d'un alliage à base de fer suivant la revendication 1, dans laquelle l'alliage à base de fer est caractérisé en outre par le fait que les grains finement cristallins ont une granulométrie inférieure à 25 nm.
